# EUROPÄISCHE PATENTSCHRIFT

(11) **EP 1 397 223 B1**
(45) Veröffentlichungstag und Bekanntmachung des Hinweises auf die Patenterteilung: **21.03.2007**
(21) Anmeldenummer: 02740540.6
(22) Anmeldetag: 30.04.2002
(51) Int. Cl.: B22F 3/11, C22C 1/08

(54) **HERSTELLUNG VON METALLSCHÄUMEN**
PRODUCTION OF METAL FOAMS
PRODUCTION DE MOUSSES METALLIQUES

(30) Priorität: 19.05.2001 DE 10124533
(43) Veröffentlichungstag der Anmeldung: 17.03.2004
(73) Patentinhaber: Goldschmidt GmbH, 45127 Essen (DE)
(72) Erfinder: KNOTT, Wilfried, 45141 Essen (DE); WEIER, Andreas, 200021 Shanghai (CN); WINDBIEL, Dagmar, 45289 Essen (DE)
(86) Internationale Anmeldenummer: PCT/EP2002/004742
(87) Internationale Veröffentlichungsnummer: WO 2002/094483

(56) Entgegenhaltungen:
- EP-A- 0 884 123
- EP-A- 1 031 634
- EP-A- 1 065 020
- WO-A-01/00355
- DE-A- 2 362 293
- US-A- 3 383 207
- US-A- 4 013 461

## Beschreibung

Gegenstand der Erfindung ist ein Verfahren zur Herstellung von strukturgeregelten Metallschäumen aus Aluminium bzw. Aluminium-legierung sowie die auf diesem Wege erhaltenen schaumförmigen Metallkörper.

Der Stand der Technik zur Herstellung von Metallschäumen umfaßt im wesentlichen fünf prinzipielle Vorgehensweisen:
1. das Kompaktieren von Metallpulvern mit geeigneten Treibmitteln und Erhitzen der so gewonnenen Grünkörper auf Temperaturen oberhalb der Liquidustemperatur der Metallmatrix und oberhalb der Zersetzungstemperatur des verwendeten Treibmittels;
2. das Lösen bzw. Einblasen von Treibgasen in Metallschmelzen;
3. das Einrühren von Treibmitteln in Metallschmelzen;
4. das Sintern metallischer Hohlkugeln;
5. die Infiltration von Metallschmelzen in Füllkörper, die nach Erstarren der Schmelze entfernt werden.

ad 1) Die DE 197 44 300 A beschäftigt sich mit der Herstellung und Verwendung von porösen Leichtmetall-Teilen bzw. Leichtmetall-Legierungsteilen, wobei die aus einer Pulvermischung (Leichtmetall- bzw. Al-Legierung und Treibmittel) gepreßten Körper in einem beheizbaren geschlossenen Gefäß mit Einlaß- und Austrittsöffnung auf Temperaturen oberhalb der Zersetzungstemperatur des Treibmittels und/oder Schmelztemperatur des Metalls bzw. der Legierung erhitzt werden.

ad 2) Die JP 03017236 A beschreibt ein Verfahren zur Erzeugung metallischer Artikel mit Hohlräumen, indem man Gase in einer Metallschmelze löst und den Aufschäumvorgang dann durch plötzliche Druckverringerung einleitet. Abkühlen der Schmelze stabilisiert den so erhaltenen Schaum.

Die WO 92/21457 lehrt die Herstellung von Al-Schaum bzw. Al-Legierungsschaum durch das Einblasen von Gas unter die Oberfläche eines geschmolzenen Metalls, wobei Abrasivstoffe, wie z. B. SiC, ZrO₂ usw., als Stabilisatoren dienen.

ad 3) Der Lehre der JP 09241780 A folgend, werden metallische Schäume unter kontrollierter Freisetzung von Treibgasen gewonnen, indem die Metalle zunächst bei Temperaturen unterhalb der Zersetzungstemperatur des verwendeten Treibmittels geschmolzen werden. Durch nachfolgendes Dispergieren des Treibmittels im geschmolzenen Metall und Erhitzen der Matrix über die dann zur Freisetzung von Treibgasen benötigte Temperatur etabliert sich ein Metallschaum.

ad 4) Die Herstellung ultraleichter Ti-6Al-4V-Hohlkugelschäume beruht auf der bei Temperaturen ≥ 1000 °C erfolgenden Sinterung hydrierter Ti-6Al-4V-Hohlkugeln bei 600 °C (Synth./ Process. Lightweight Met. Mater. II, Proc. Symp. 2nd (1997), 289-300).

ad 5) Schaumaluminium wird nach Infiltration geschmolzenen Aluminiums in einen porösen Füllstoff durch Entfernen desselben aus dem erstarrten Metall erhalten (Zhuzao Bianjibu (1997) (2) 1-4; ZHUZET, ISSN: 1001-4977).

Von besonderem Interesse sind darüber hinaus Bauteile mit einem Hohlraumprofil zur Gewichtsreduzierung und Erhöhung ihrer Steifigkeit. Die DE 195 01 508 A beschäftigt sich mit einem Bauteil für das Fahrwerk eines Kraftfahrzeugs, welches aus Aluminiumdruckguß besteht und ein Hohlraumprofil aufweist, in dessen Inneren sich ein Kern aus Aluminiumschaum befindet. Der integrierte Aluminiumschaumkern wird zuvor auf pulvermetallurgischem Wege hergestellt, dann an der Innenwand eines Gußwerkzeugs fixiert und danach im Druckgußverfahren mit Metall umgossen.

Die DE-A-23 62 293 offenbart ein Verfahren zur Herstellung von Metallschäumen, wobei man Metalle der Gruppe IB bis VIIIB des Periodensystems der Elemente vor und/oder während der Schaumbildung zusetzt.

Bei Würdigung des Standes der Technik ist festzustellen, daß die Verfahren, die ein Vorkompaktieren Treibmittel enthaltender Grünkörper vorsehen, aufwendig und kostspielig sind und sich nicht zur Herstellung von Massengütern eignen. Außerdem ist diesen Verfahren gemeinsam, daß die angestrebte Temperaturdifferenz zwischen dem Schmelzpunkt des zu schäumenden Metalls und der Zersetzungstemperatur des verwendeten Treibmittels möglichst gering sein soll, da sonst bereits während des Kompaktierens oder später in der Aufschmelzphase störende Treibmittelzersetzung stattfindet. Diese Betrachtung gilt auch für das Eintragen von Treibmitteln in Metallschmelzen.

Dem Versintern präformierter Hohlkugeln zu einem metallischen Schaum kommt allenfalls akademisches Interesse zu, da die Herstellung der Hohlkugeln bereits eine aufwendige Verfahrenstechnik erfordert.

Unter diesem Aspekt ist auch die Infiltrationstechnik zu bewerten, bei der man mühevoll den porösen Füllstoff aus der Schaummatrix entfernen muß.

Das Lösen bzw. Einblasen von Treibgasen in Metallschmelzen ist nicht zur Fertigung endkonturnaher Werkstücke geeignet, da ein System, bestehend aus der Schmelze mit okkludierten Gasblasen, nicht ausreichend zeitstabil ist, um in formgebenden Werkzeugen verarbeitet zu werden.

Die mechanischen Eigenschaften von Metallschäumen sind im wesentlichen - neben der Auswahl des verwendeten Metalls bzw. der Legierung - strukturdeterminiert.

Die bei der Fertigung von porösen Metallkörpern stattfindenden, gekoppelten Vorgänge ergeben jedoch - insbesondere bei der auf Nutzung chemischer Treibmittel beruhenden Methode - oft nicht das angestrebte Resultat eines gleichförmigen, mit globulären Zellen vergleichbarer Dimension durchsetzten Metallschaums. Damit verbunden wird beispielsweise keine Isotropie der Raumdichte, die für die spätere Funktion des Metallschaums in zahlreichen konstruktiven Bauteilen gewünscht sein könnte, erreicht. Statt dessen beobachtet man Irregularitäten in Form verdickter Zonen im Metallkörper (beispielsweise ausgeprägte Fuß- und/oder Randzonenbildung und/oder auch verbundene Hohlräume, die sich aus dem durch Zellmembranzerstörung ergebenden Verbund einzelner Gasblasen herleiten). Das Auftreten solcher Unregelmäßigkeiten kann zugleich Indikator einer relativ ineffizienten Treibmittelnutzung sein.

Somit definiert sich die Aufgabe der vorliegenden Erfindung darin, eine technisch nutzbare Methode zur gezielten Struktursteuerung bei den mit chemischen Treibmitteln erzeugten Metallschäumen zu finden. Hieran geknüpft gilt es, die Nutzung eingesetzten Treibmittels (beispielsweise eines Metallhydrids) zu verbessern.

Die Lösung der vorgenannten Aufgabe besteht daher in einem Verfahren zur Herstellung von Aluminium- bzw. Aluminiumlegierungs-Schaum, das dadurch gekennzeichnet ist, dass man Metallpulver der Gruppe 3 bis 12 des Periodensystems der Elemente vor und/oder während der Schaumbildung zusetzt.

Überraschenderweise wurde nun gefunden, dass Metalle der Gruppen 3 bis 12 des Periodischen Systems der Elemente als Zusatz zu hydridbeaufschlagten Systemen im Sinne der obengenannten Aufgabe morphologiesteuernd wirken und die Treibmitteleffizienz signifikant erhöhen. Die zugesetzten Metalle der Gruppen 3 bis 12 des Periodischen Systems der Elemente können sowohl einzeln als auch in Form einer Abmischung mehrerer Metalle appliziert werden.

Das erfindungsgemäße Verfahren sieht somit in einer bevorzugten Ausführungsform vor, die Matrix bestehend aus Aluminium oder Aluminium-Legierung und-Magnesiumhydrid als Treibmittel mit geringen Mengen an Titan, Kupfer, Eisen, Vanadium sowie deren Gemischen zu erweitern. Die metallischen Additive werden in Mengen von 0,001 Gew.-% bis 1 Gew.-%, besonders bevorzugt von 0,01 Gew.-% bis 0,1 Gew.-% bezogen auf das zu schäumende Metall, insbesondere auf das zu schäumende Leichtmetall eingesetzt.

Besonders geeignetes Treibmittel im Sinne der vorliegenden Erfindung ist autokatalytisch hergestelltes Magnesiumhydrid, dessen Herstellung aus der Literatur bekannt ist. Darüber hinaus ist dieses Magnesiumhydrid im Handel unter der Bezeichnung Tego Magnan® von der Anmelderin erhältlich. Allgemein kann die Treibmittelmenge in den üblichen Grenzen von 0,1 Gew.-% bis 5 Gew.-%, bevorzugterweise von 0,25 Gew.-% bis 2 Gew.-% variiert werden.

Die Nutzung des beobachteten Phänomens gewährleistet die Herstellung sehr regulärer Schaumstrukturen und sichert die unter anwendungstechnischen Aspekten geforderte Reproduzierbarkeit morphologisch einheitlicher Metallschäume. Wesentlich kann die Anwendung des erfindungsgemäßen Verfahrens beim Aufschäumprozess helfen, den Vorgang der Zellmembranzerstörung zu unterdrücken.

Bewertungskriterien für die qualitative Beurteilung von Kunststoffschäumen sowie von Metallschäumen sind neben der visuell erkennbaren Homogenität die erzielte Expansion und damit einhergehend die Enddichte des porösen Metallkörpers.

Unter Nutzung der pulvermetallurgischen Route (Mischen von Leichtmetallpulver mit hydridischem Treibmittel und gegebenenfalls Zusätzen, Vorkompaktieren und/oder Verpressen der Matrix zu Grünkörpern, Erhitzen der Grünkörper auf Temperaturen oberhalb des Schmelzpunktes des zu schäumenden Metalls) soll hier das verallgemeinerbare Prinzip der vorliegenden Erfindung belegt werden. Die erfindungsgemäße Beaufschlagung eines Metall-Hydrid-Systems mit den hier beanspruchten Zusätzen ist selbstverständlich nicht auf die pulvermetallurgische Methode beschränkt, sondern erfaßt auch Systeme, die man der Schmelzmetallurgie zurechnen muß.

### Ausführungsbeispiele:

### Beispiel 1:

500 g Aluminiumpulver mit einer Reinheit von 99,5% wurden mit 1 Gew.-% Tego Magnan^{®} (Magnesiumhydrid, 95% Hydridgehalt), bezogen auf die Menge an Aluminiumpulver, sowie 0,1 Gew.-% Titanpulver, bezogen auf die Menge an Aluminiumpulver und 0,01 Gew.-% Kupferpulver, bezogen auf die Menge an Aluminiumpulver, beaufschlagt und unter Rühren gemischt. Aus dieser Mischung wurden zylinderförmige Preßlinge durch kaltisostatisches Pressen hergestellt. Der Kornpaktierungsgrad der so erhaltenen Preßlinge lag bei 94 bis 97 % der theoretisch zu erreichenden Dichte.

In einem Induktionsofen mit einer HF Ausgangsleistung von 1,5 kW wurden die Preßlinge im Graphit-Tiegel mit einer Aufheizrate von 300°C/min. frei geschäumt. 30 Sekunden nach Beginn des Schäumvorganges wurden die Schaumkörper schnell abgekühlt.

Nach Zersägen der Proben erkannte man in Fig. 1 homogen verteilte globuläre Zellen mit einem mittleren Durchmesser von 3 mm bis in die Randbereiche. Die erzielte Dichte lag bei 0,5 g/cm³.

### Beispiel 2:

Analog Beispiel 1 wurden 500 g Aluminiumpulver mit 1 Gew.-% Tego Magnan^{®} (Magnesiumhydrid), bezogen auf die Menge an Aluminiumpulver, 0,1 Gew.-% Titanpulver, bezogen auf die Menge an Aluminiumpulver und 0,01 Gew.-% Vanadiumpulver, bezogen auf die Menge an Aluminiumpulver, versetzt. Diese Mischung wurde wie oben beschrieben kompaktiert. Der Kompaktierungsgrad der so erhaltenen zylindrischen Preßlinge lag bei 94 bis 96%.

Nach dem Aufschäumen und Zersägen wurde eine feine homogene Zellstruktur sichtbar, die eine mittlere Größe von 1,5 bis 2 mm bei einer Dichte von 0,6 g/cm³ aufwies.

Die entstehende Schaumstruktur wird durch Fig. 2 dokumentiert.

### Beispiel 3:

Analog Beispiel 1 wurden 500 g Aluminiumpulver, 1 Gew.-% Tego Magnan^{®} (Magnesiumhydrid), bezogen auf die Menge an Aluminiumpulver, 0,1 Gew.-% Titanpulver, bezogen auf die Menge an Aluminiumpulver und 0,01 Gew.-% Eisenpulver, bezogen auf die Menge an Aluminiumpulver, gemischt, kompaktiert und die erhaltenen Grünkörper geschäumt. Nach dem Zersägen war eine homogene Struktur mit einer mittleren Zellgröße von 5 mm sichtbar. Die gemessene Dichte lag bei 0,7 g/cm³.

Die entstehende Schaumstruktur wird durch Fig. 3 dokumentiert.

### Beispiel 4:

Analog Beispiel 1 wurden 500 g Aluminiumpulver, 1 Gew.-% Tego Magnan^{®} (Magnesiumhydrid), bezogen auf die Menge an Aluminiumpulver und 0,1 Gew.-% Titanpulver, bezogen auf die Menge an Aluminiumpulver, gemischt und kompaktiert. Der Kompaktierungsgrad lag zwischen 95 bis 97 % der theoretisch erreichbaren Dichte. Die so erhaltenen Grünkörper wurden geschäumt und nach dem Zersägen war eine homogene Struktur mit einer mittleren Zellgröße von 3,5 bis 4 mm erkennbar. Die gemessene Dichte lag bei 0,3 g/cm³.

Die entstehende Schaumstruktur wird durch Fig. 4 dokumentiert.

### Bezugsbeispiel 1:

Analog Beispiel 1 wurden 500 g Aluminiumpulver, 0,1 Gew.-% Titanhydrid, bezogen auf die Menge an Aluminiumpulver und 0,1 Gew.-% Titanpulver, bezogen auf die Menge an Aluminiumpulver, gemischt, kompaktiert und frei aufgeschäumt. Nach dem Zersägen war eine grobe, sehr heterogene Schaumstruktur, mit einer mittleren Zellgröße von 8 mm sichtbar. Etliche Porenmembranen waren zerrissen. Die ermittelte Dichte betrug 0,7 g/cm³.

Die entstehende Schaumstruktur wird durch Fig. 5 dokumentiert.

### Bezugsbeispiel 2:

Analog Vergleichsbeispiel 1 wurden 500 g Aluminiumpulver, 0,1 Gew.-% Titanhydrid, bezogen auf die Menge an Aluminiumpulver und 0,1 Gew.-% Kupferpulver, bezogen auf die Menge an Aluminiumpulver, gemischt und kompaktiert. Nach dem Verschäumen und Zersägen zeigte sich eine zerrissene inhomogene Struktur mit einer mittleren Porengröße von 5,5 mm und einer deutlichen Sockelbildung. Die erreichte Dichte lag bei 0,5 g/cm³.

Die entstehende Schaumstruktur wird durch Fig. 6 dokumentiert.

Es zeigte sich deutlich, dass durch die erfindungsgemäße Zugabe geringer Mengen an Übergangsmetallen und/oder deren Gemischen die Morphologie und Enddichte der geschäumten Metallkörper deutlich beeinflusst wurde.

## Patentansprüche

1. Verfahren zur Herstellung von strukturgeregeltem Aluminium-Schaum bzw. Aluminium-Legierungsschaum durch Erhitzen von Aluminium bzw. Aluminiumlegierungen mit Magnesiumhydrid als Treibmittel, **dadurch gekennzeichnet, dass** man vor oder während der Aufschäumung 0,001 bis 1 Gew.-%, bezogen auf Aluminium oder Aluminiumlegierungen, eines oder mehrerer Metallpulver aus den Gruppen 3 bis 12 des Periodensystems zusetzt.

2. Verfahren nach Anspruch 1, **dadurch gekennzeichnet, dass** man als Metallpulver Titan, Kupfer, Eisen oder Vanadium zusetzt.

3. Verfahren gemäß Anspruch 1 und 2, **dadurch gekennzeichnet, dass** der Metallpulver-Zusatz 0,01 bis 0,1 Gew.-% beträgt.

4. Verfahren gemäß den Ansprüchen 1 bis 3, **dadurch gekennzeichnet, dass** man Magnesiumhydrid in Mengen von 0,1 bis 5 Gew.-%, bezogen auf Aluminium oder Aluminiumlegierungen, einsetzt.

5. Verfahren gemäß den Ansprüchen 1 bis 4, **dadurch gekennzeichnet, dass** das Magnesiumhydrid autokatalytisch hergestellt ist.

6. Verfahren nach den Ansprüchen 1 bis 5, **dadurch gekennzeichnet, dass** man die Schaumbildung erreicht durch Kompaktieren der Matrix aus Aluminium oder Aluminium-Legierungspulver und M_{g}H₂ und Erhitzen der so gewonnenen Grünkörper auf Temperaturen oberhalb der Liquidustemperaturen der Metallmatrix und oberhalb der Zersetzungstemperaturen des Treibmittels.

## Claims

1. Process for producing aluminium foam or aluminium alloy foam of controlled structure by heating aluminium or aluminium alloys with magnesium hydride as blowing agent, **characterized in that** 0.001 to 1% by weight, based on aluminium or aluminium alloys, of one or more metal powders from groups 3 to 12 of the periodic system is added before or during the foaming.

2. Process according to Claim 1, **characterized in that** the metal powder(s) added is/are titanium, copper, iron or vanadium.

3. Process according to Claims 1 and 2, **characterized in that** from 0.01 to 0.1% by weight of metal powder(s) is added.

4. Process according to Claims 1 to 3, **characterized in that** magnesium hydride is used in amounts of from 0.1 to 5% by weight, based on aluminium or aluminium alloys.

5. Process according to Claims 1 to 4, **characterized in that** the magnesium hydride is produced autocatalytically.

6. Process according to Claims 1 to 5, **characterized in that** the formation of foam is achieved by compacting the matrix made from aluminium or aluminium alloy powder and M_{g}H₂ and heating the preforms obtained in this way to temperatures which are higher than the liquidus temperatures of the metal matrix and higher than the decomposition temperatures of the blowing agent.

## Revendications

1. Procédé de fabrication de mousse d'aluminium ou selon le cas de mousse d'alliages d'aluminium à structure régulière, par chauffage de l'aluminium ou selon le cas des alliages d'aluminium avec de l'hydrùre de magnésium comme agent propulseur, **caractérisé en ce qu'**avant ou pendant le moussage, on ajoute de 0,001 à 1 % en poids par rapport à l'aluminium ou aux alliages d'aluminium d'une poudre d'un ou de plusieurs des métaux des groupes 3 à 12 du système périodique.

2. Procédé selon la revendication 1, **caractérisé en ce que** comme poudre métallique, on ajoute du titane, du cuivre, du fer ou du vanadium.

3. Procédé selon les revendications 1 et 2, **caractérisé en ce que** l'addition de poudre de métaux est comprise entre 0,01 et 0,1 % en poids.

4. Procédé selon les revendications 1 à 3, **caractérisé en ce que** l'on ajoute l'hydrure de magnésium en quantité de 0,1 à 5 % en poids par rapport à l'aluminium ou aux alliages d'aluminium.

5. Procédé selon les revendications 1 à 4, **caractérisé en ce que** l'hydrure de magnésium est préparé par autocatalyse.

6. Procédé selon les revendications 1 à 5, **caractérisé en ce que** l'on obtient la formation de la mousse par compactage de la matrice de poudre d'aluminium ou d'alliages d'aluminium et de M_{g}H₂ et chauffage du corps cru ainsi obtenu à une température supérieure à la température du liquidus de la matrice métallique et au-dessus de la température de décomposition de l'agent propulseur.
